# FASCICULE DE BREVET EUROPEEN

(11) **EP 0 489 639 B1**
(45) Date de publication et mention de la délivrance du brevet: **26.02.1997**
(21) Numéro de dépôt: 91403262.8
(22) Date de dépôt: 03.12.1991
(51) Int. Cl.: D04H 1/72

(54) **Matelas fibreux destiné au pressage**
Fasermatte für Pressteile
Fiberweb for compressing

(30) Priorité: 06.12.1990 FR 9015279
(43) Date de publication de la demande: 10.06.1992
(73) Titulaire: ISOVER SAINT-GOBAIN, F-92400 Courbevoie (FR)
(72) Inventeur: Demars, Yves, Gicourt F-60600 Agnetz (FR); Szalata, François, F-60290 Rantigny (FR); Decoopman, Christian, F-60130 St Just en Chausse (FR)
(74) Mandataire: Muller, René

(56) Documents cités:
- EP-A- 0 099 801
- EP-A- 0 371 847
- DE-A- 1 021 781
- FR-A- 2 268 570
- US-A- 3 004 878
- US-A- 4 146 564

## Description

L'invention concerne un produit composite à base de fibres d'origines diverses et d'un liant sec ainsi que son procédé de préparation. Le produit de l'invention est destiné à être mis en forme ultérieurement par réactivation du liant.

Il est connu d'obtenir des pièces, de grande ou faible densité, par moulage à chaud d'un primitif à base de fibres minérales, notamment de fibres de verre ou de roche, et contenant un liant.

Ces primitifs peuvent être constitués par exemple par des mats de fibres minérales utiles pour l'isolation. Lorsqu'on désire mettre en forme ultérieurement par réactivation du liant un matelas fibreux, il faut lors de la fabrication des fibres par les procédés traditionnels de production de fibres minérales destinées à l'isolation comme les fibres de verre ou de roche remplacer le liant utilisé habituellement pour associer les fibres en matelas ou en panneau destinées à l'isolation, par un liant adapté au procédé. Dès son élaboration, le matelas de fibres est ramené à l'épaisseur souhaitée, il est ensuite, immédiatement utilisé, encore humide comme primitif pour la fabrication de pièces moulées.

Les matelas ou feutres de fibres minérales pour l'isolation peuvent aussi être utilisés ultérieurement après polymérisation et stockage pour former un primitif en vue de la fabrication de pièces moulées. Dans ce cas, le matelas est déchiqueté par tout dispositif approprié pour individualiser les fibres sous forme de flocons. A ces fibres individualisées est ajouté un liant pour former un produit composite, qui est donc un mat reconstitué, et qui est prêt à être réactivé à chaud et mis en forme pour obtenir la pièce de la forme souhaitée. Un tel produit composite, obtenu par reconstitution d'un mat de flocons de fibres minérales, est décrit par exemple à la demande de brevet français EP 371 847.

Les techniques précédentes qui utilisent exclusivement des fibres minérales conduisent à des produits finals qui ont des propriétés données obtenues pour un prix donné mais l'on désire souvent pouvoir garder des propriétés satisfaisantes pour un coût inférieur. Il conviendrait donc de pouvoir ajouter aux fibres minérales habituelles des fibres d'origines diverses peu coûteuses.

D'autre part la fabrication du matelas-primitif précédent conduit à un ruban de longueur indéterminée mais avec une largeur définie et immuable. Les conditions d'exploitation de ce matelas-primitif sont telles qu'il est souvent difficile de prévoir un plan de découpe des pièces unitaires, destinées chacune à être pressée séparément, qui permette de limiter les chutes. Les seuls procédés envisageables pour disposer de largeur variables consistent à découper les bordures des primitifs avant leur premier chauffage pour les recycler. Mais cette opération détruit de nombreuses fibres et oblige à recycler le liant, ce qui augmente le coût.

Pour des motifs économiques, le procédé de l'invention doit permettre de préparer des matelas-primitifs utilisant des fibres d'origines les plus diverses et possédant également la largeur qu'on veut, qui autorise les meilleurs rendements géométriques d'exploitation.

Dans l'art antérieur, représenté par la demande de brevet EP 371 847, on utilise comme matière première, systématiquement et exclusivement des matelas continus de fibres minérales associées les unes aux autres par un liant tels qu'ils sortent des lignes de production des fibres minérales d'isolation. Le matelas fibreux alimente une unité de cardage grâce à deux rouleaux calandreurs qui le font avancer régulièrement. Le matelas est ainsi entraîné vers une brosse cylindrique équipée de poils métalliques longs et de faible diamètre, la trajectoire de l'extrémité des poils étant tangente à l'un des deux cylindres d'entraînement. Un peigne est tangent au cylindre-cardeur dans lequel il pénètre légèrement pour extraire les fibres. Après cardage, les flocons de fibres se déposent dans une enceinte où le liant pulvérulent est introduit régulièrement. Le fond de l'enceinte est un tapis roulant qui entraîne le mélange fibres-liant vers une calandreuse qui définit la hauteur du matelas. Celui-ci passe alors dans un tunnel à température moyenne qui permet une liaison faible entre les fibres grâce au liant à caractéristique thermoplastique, liaison suffisante pour permettre la manipulation du matelas-primitif et sa découpe en primitifs unitaires. La prise définitive du liant est effectuée -éventuellement beaucoup plus tard - dans la presse chauffante de finition de la pièce. Cette technique bien connue grâce à la demande de brevet français EP 371 847 permet la fabrication de pièces très diverses destinées par exemple à la réalisation de revêtements intérieurs d'automobiles, de panneaux isolants rigides ou mêmes de plaques minces particulièrement résistantes. Dans le cas où le produit final se présente sous forme de plaques ou de panneaux destinés à être découpés ou assemblés à plusieurs, le fait de travailler à largeur constante (celle de la cardeuse et de l'enceinte évoquées ci-dessus ainsi que la calandreuse qui lui fait suite) n'est pas une gène. En revanche, si l'on désire produire lors de la phase finale du procédé, le pressage à chaud, des objets avec une forme déterminée, plus ou moins complexe comme par exemple le parement d'une portière d'automobile, la découpe du produit doit s'effectuer avant pressage et les chutes non utilisées sont le plus souvent inexploitables. On souhaiterait dans ce cas, disposer d'un matelas - primitif dont la largeur serait exactement adaptée à la découpe avant pressage de manière à être légèrement supérieure à la dimension du primitif unitaire ou à la somme des dimensions des primitifs unitaires qui devront y être découpés de manière à limiter au maximum les chutes.

De même, les qualités des produits qu'on est susceptibles d'obtenir à partir de matelas de fibres minérales, fibres de verre ou de roche sont très variées, cependant, pour des raisons de coût ou parce qu'on souhaite élargir le domaine des performances, on peut souhaiter introduire parmi les fibres minérales, d'autres fibres, minérales ou non, d'origines et de présentations diverses. Deux raisons président à ce besoin : ou bien l'on désire voir baisser le prix de revient du produit en y incorporant des fibres dont le coût par unité de volume est inférieur à celui des matelas habituels car il s'agit de produits de récupération, fibres textiles diverses par exemple ou chutes provenant des différentes phases de la production de produits à base de fibres minérales. L'autre raison réside dans la recherche de propriétés nouvelles, l'incorporation de fibres réfractaires à base de silice par exemple va permettre, moyennant l'utilisation d'un liant adapté, d'élargir vers le haut la gamme des températures d'utilisation des produits finals ; autre exemple : l'incorporation de fibres textiles relativement rigides mais bouclées permettra d'alléger et de donner de la souplesse au produit fini, ou bien encore des fibres longues et résistantes, par exemple en polyamide ajoutées à des fibres minérales classiques fourniront des feuilles très résistantes à la traction, etc..

La technique de la demande de brevet EP 371 847 ne permet pas d'atteindre ces deux objectifs : liberté de choix de la largeur du matelas-primitif et addition de fibres en vrac.

Le document US 3 004 878 propose un dispositif pour ajouter des fibres organiques humides à des fibres de verre pour fabriquer des planches de construction. Les fibres organiques sont apportées par des ventilateurs d'air dans l'enceinte de réception des fibres de verre immédiatement après leur fabrication ou bien individuellement en dessous de chacune des machines de fibrage. La fabrication se fait en dimensions fixes et les planches sont découpées après cuisson de la résine qui lie les fibres.

Dans la demande de brevet FR 2 268 570,on propose un appareil d'application d'une matière fluide à une feuille. La matière fluide quitte l'applicateur et tombe sous forme d'un long courant analogue à un rideau et l'applicateur se déplace autour d'un axe vertical pour adapter la largeur de la bande de fluide déposé à celle de la feuille.

L'invention concerne un procédé de préparation d'un matelas-primitif comportant des flocons de fibres et un liant réactivable ultérieurement, les flocons de fibres étant obtenus par déchiquetage d'un feutre en laine minérale, procédé dans lequel on ajoute aux flocons de fibres des fibres non liées minérales ou organiques et où l'on constitue un tapis de flocons de fibres en vrac dans une enceinte de réception par l'action de la seule gravité et où on varie la largeur du matelas-primitif grâce à la rotation d'un canal distributeur autour d'un axe sensiblement vertical. Dans une variante, l'épaisseur du tapis de flocons en vrac est ajustée sur les bords par le déplacement de plaques latérales de l'enceinte de réception.

Fait également partie de l'invention un procédé de préparation d'un matelas-primitif dans lequel les fibres non liées, avant leur entrée dans l'unité de cardage, sont traitées successivement par une machine ouvreuse de balles et par une trémie à charge constante.

Pour réaliser le procédé de l'invention on a prévu un dispositif pour varier la largeur d'un matelas-primitif de flocons de fibres auxquels est ajouté un liant réactivable ultérieurement et comportant une unité de cardage qui est équipée de moyens de rotation autour d'un axe sensiblement vertical. Il est également prévu que l'enceinte de réception comporte des plaques latérales avec des moyens de réglage leur permettant de se déplacer latéralement.

Dans la variante préférée du dispositif de l'invention, l'enceinte de réception est équipée d'une paroi verticale arrière qui est le prolongement de la paroi amont et d'une paroi contiguë du canal à section rectangulaire. Par ailleurs, les plaques latérales sont en appui sur les arrêtes extérieures de la paroi verticale arrière. Il est également prévu que l'enceinte de réception soit équipée d'un tapis de calandrage dont le plan reste fixe.

Les principaux avantages de la technique de l'invention se résument dans la possibilité d'obtenir des matelas-primitifs dont on maîtrise à la fois la composition et la largeur.

Les figures et la description qui suivent permettront de comprendre le fonctionnement de l'invention et ses avantages.
La figure 1 représente une vue globale d'une ligne de production selon l'invention,
La figure 2 est une représentation de la trémie de régulation de débit,
La figure 3 montre l'unité de cardage conforme à l'invention,
La figure 4 est une vue schématique du dispositif de l'invention,
La figure 5 montre l'enceinte de réception des fibres à la sortie de l'unité de cardage,
La figure 6 montre le détail de la partie aval de l'enceinte de réception,
La figure 7 présente la partie supérieure de cette enceinte.
La figure 8 représente le montage des plaques latérales de l'enceinte de réception,
la figure 9 le mode de réalisation préféré de cette même enceinte.

Sur la figure 1 est représentée toute la ligne de production de matelas-primitifs 20. L'élément principal en est l'unité de cardage 4 qui est alimentée de deux manières, d'abord par des matelas continus de fibres minérales 1 et/ou par des fibres non liées transitant par la trémie de régulation de débit 21. Le (ou les) liant(s) solide(s) pulvérulant(s) amené(s) par les vis sans fin 11 ou 12 est (sont) ajouté (s) aux flocons de fibres cardées dans l'enceinte 10. L'ensemble tombe sur le tapis transporteur 14 et est entraîné vers la calandreuse 15 avant de pénétrer dans l'étuve de préchauffage 16 où une préfusion du liant associe les fibres ensembles pour constituer le matelas-primitif 20 qui est découpé par le massicot 17 qui délimitera les bandes destinées à constituer des rouleaux ou des panneaux.

Les autres éléments de la figure 1 constituent le dispositif permettant la préparation des fibres en vrac, des origines les plus diverses pour en faire une nappe continue de fibres non liées qui seront introduites dans la trémie 21. Un des éléments essentiels en est la machine 23 dite "ouvreuse de balles" par exemple, celle commercialisée par la Société LAROCHE. Elle comporte un tablier d'alimentation 24 entraîné par des rouleaux 25 vers un tapis roulant 26 équipé de pointes. Le tapis 26 est incliné et entraîne les fibres en vrac vers le haut. Le rouleau 27, également équipé de pointes permet de renvoyer vers le bas l'excès des fibres en vrac. Ce système permet de réguler le débit volumique des fibres qui parviennent en haut du tapis 26. Le rouleau 28 a pour fonction, grâce aux pointes qui l'équipent d'extraire toutes les fibres du tapis. Les fibres sont alors évacuées vers une trémie de sortie 29 puis reprises par un ventilateur non représenté qui les transporte pneumatiquement par la canalisation 22 vers la trémie de régulation de débit 21.

Un paramètre important du procédé réside dans la régularité de répartition, l'homogénéité des flocons de fibres qui constituent le matelas-primitif 20, en particulier leur répartition régulière dans la largeur de ce matelas. Il est important par conséquent que les apports de matière à la cardeuse 4 soient réguliers en permanence et sur toute sa largeur. Le matelas continu de fibres minérales 1 ne pose pas de problème particulier : il est produit de la manière la plus homogène possible et sa répartition sur la largeur se fait de manière optimale. Un problème spécifique, en revanche est celui du débit constant et de la répartition en largeur des fibres non liées arrivant pneumatiquement par la canalisation 22. La solution est apportée par la trémie de régulation de débit 21. Celle-ci, qu'on appelle aussi "cheminée doseuse de régulation" est également commercialisée par la Société LAROCHE, elle est représentée figure 2, elle comporte trois parties essentielles, un condenseur 13, une trémie de charge constante 19 et un système délivreur 41. Tous ces éléments sont représentés en une coupe perpendiculaire à leur plus grande dimension qui est toujours la même, égale à la largeur de la cardeuse 4.

Le courant de fibres non liées transporté par la canalisation 22 arrive dans l'enceinte du condenseur 13. La liaison mécanique entre la canalisation 22 et l'enceinte est conçue de manière à permettre à celui-ci de se déplacer en rotation autour d'un axe vertical sans que l'alimentation soit perturbée. Le cylindre perforé tournant 43 dont la partie centrale est en communication avec l'atmosphère, aspire sur sa paroi les flocons tandis que l'air est évacué après avoir traversé les perforations. Un rouleau détacheur à aubes 45 arrache les fibres qui tombent par gravité dans la trémie de charge constante 19 en transitant par la trémie 52 qui possède la même largeur que tous les autres éléments de la figure 2 : la largeur de la cardeuse 4. La trémie de charge constante 19 est constituée essentiellement de deux plaques rectangulaires, une plaque 56 semi-fixe et une plaque 58 oscillante. Ces plaques constituent les parois d'un réservoir de fibres non liées. Elles ont pour dimension horizontale, la largeur de la cardeuse 4 et pour hauteur environ cinq fois leur écartement maximum. Le débit constant est assuré grâce au détecteur de niveau 59. L'écartement des plaques est réglable en fonction du débit. L'entraînement des fibres vers la cardeuse est assuré par deux rouleaux délivreurs 41 dont la vitesse tangentielle est celle des cylindres entraîneurs 2 et 3 de la cardeuse. Pour éviter l'engorgement du réservoir constitué par les plaques 56, 58, la plaque 58 est animée d'un mouvement oscillant grâce à un excentrique 60 qui lui fait effectuer en partie basse des déplacements de quelques centimètres. Le niveau dans le réservoir est maintenu constant en régulant le débit de la machine ouvreuse de balles 23 grâce aux indications du détecteur 59.

La figure 3 représente l'unité de cardage 4 conforme à l'invention. Les deux cylindres 2 et 3 tournant dans des directions de rotation opposées entraînent simultanément le matelas continu de fibres minérales 1 et/ou les fibres non liées 18 provenant de la trémie de régulation de débit 21. La fonction de ces deux cylindres 2 et 3 est seulement d'entraîner régulièrement les matières vers la cardeuse 4. Les matières entraînées sont diverses, elles sont constituées de proportions respectives de matelas 1 et de fibres non liées 18 éminemment variables puisqu'elles peuvent avoir toutes les valeurs de la gamme 0 - 1, depuis une matière première constituée uniquement de fibres non liées 18 jusqu'à une matière première quine comporte que le matelas continu de fibres minérales 1 sans l'apport d'aucune fibre allogène. Mais évidemment les proportions les plus courantes sont intermédiaires entre les deux valeurs extrêmes.

Les éléments de la cardeuse 4 sont ceux décrits dans la demande de brevet européen EP 371 847. En résumé, on voit figure 3, en 5 la brosse cylindrique équipée de poils fins, longs et raides 6 qui entraîne les matières apportées par les rouleaux 2 et 3. Le peigne 7 avec son système de réglage 9, est fait de pointes montées sur la plaque 8 qui pénètrent entre les poils de la brosse 5 et en extraient les flocons de fibres qui tombent naturellement vers les éléments situés en dessous. Il s'agit essentiellement d'une trémie 54 fixée à la cardeuse. Cette trémie se termine par un canal à section rectangulaire 55.

A la sortie du canal 55, les flocons de fibres tombent librement sous l'effet de leur propre poids sur le tapis transporteur 14.

Le principe de la variation de largeur du matelas-primitif 20 selon l'invention est représenté figure 4. On voit sur la partie gauche de la figure que le canal 55 est perpendiculaire à l'axe du tapis transporteur 14 et, donc, du matelas-primitif 20. La cardeuse 4, son système d'alimentation et la trémie 54 qui lui est mécaniquement liée peuvent tourner autour d'un axe vertical 30. Lors de cette rotation, l'angle droit qui existait entre l'axe du canal 55 et l'axe du tapis transporteur 14 devient un angle aigu α et la largeur du tapis de flocons de fibres en vrac 57 qui était L devient L′. Ces deux grandeurs vérifient sensiblement la relation :$\text{L′ = L Sin α}$

Il est cependant nécessaire de prévoir des dispositifs supplémentaires qui garantissent une densité des flocons de fibres et/ou une épaisseur du tapis de fibres 57 qui soit la même sur toute sa largeur et en particulier sur les bords. On obtient un excellent résultat grâce à l'association d'une enceinte de réception spéciale 10 associée à une calandreuse particulière.

A la sortie de la trémie 54, les flocons de fibres après avoir transité par le canal 55 tombent naturellement dans l'enceinte de réception 10 dont la paroi horizontale inférieure est constituée par le tapis transporteur 14. Le dispositif de l'invention ne comporte aucune aspiration en dessous du tapis transporteur 14 ni aucun autre moyen qui provoquerait un écrasement des flocons. On leur permet ainsi, en évitant toute rupture de fibre, toute imbrication supplémentaire, toute orientation préférentielle, de garder les propriétés des produits d'origine. L'enceinte 10 est représentée schématiquement figure 5. Parmi les autres parois, seule la paroi verticale arrière 53 est fixe, la paroi située vers l'avant est inclinée et mobile dans son plan, elle est constituée d'un tapis de calandrage 46 animé d'un mouvement de translation de haut en bas dans le plan de la paroi. Cette paroi est limitée par deux rouleaux : un rouleau supérieur moteur fixe 47 et un rouleau inférieur libre 49. Ce deuxième rouleau peut être déplacé le long de la paroi qu'il tangente de manière à produire des matelas-primitifs 20 d'épaisseurs variées. Le troisième rouleau 48 également libre peut voir également sa position varier de manière à tendre le tapis 46. Cette conception de la calandreuse 15 présente un double avantage, d'abord, la vitesse du tapis 46 et celle du tapis transporteur 14 peuvent être choisies exactement identiques ce qui permet de comprimer les fibres sans glissement, on limite ainsi leur dégradation. Par ailleurs l'angle des deux tapis reste identique ce qui permet l'insertion entre eux des parois de coté. Latéralement, l'enceinte de réception 10 est ainsi limitée par deux plaques 36,37, qui peuvent se déplacer de manière à matérialiser la largeur du matelas-primitif 20.

La sixième paroi de l'enceinte de réception 10 est constituée par le fond de l'unité de cardage composée de la cardeuse 4 surmontant la trémie 54 et son canal 55. Ce fond sert de couvercle à l'enceinte de réception 10.

Les figures 6, 7 et 8 présentent les détails des systèmes mécaniques qui constituent une forme de réalisation de l'invention. Sur la figure 6, tout d'abord, on a représenté la partie avant de l'enceinte de réception. On y voit comment le déplacement du rouleau 49 le long de la paroi inclinée, permet de varier l'épaisseur du matelas primitif 20 depuis h₁, épaisseur maximale jusqu'à h₂, épaisseur minimale. Pour maintenir la tension du tapis de calandrage 46, on déplace le troisième rouleau 48 en faisant tourner les bras 51 qui le portent autour de leur axe commun 50.

La figure 7 montre la partie supérieure de l'enceinte de réception. On voit le tapis de calandrage 46 entraîné par le rouleau supérieur moteur fixe 47, la paroi verticale arrière fixe 53 ainsi que l'une des plaques latérales 36. La paroi supérieure 34 est représentée isolée et les éléments de charpente qui la supportent ne figurent pas sur le dessin. Cette paroi doit être capable de supporter l'ensemble de la trémie 54, de la cardeuse 4 ainsi que le système d'alimentation de la cardeuse. Seule la trémie 54 est représentée sur la figure.

La plaque 34 est percée d'un trou circulaire 35. L'ensemble cardeuse 4, trémie 54 et canal à section rectangulaire 55 repose sur un plateau circulaire 31 de diamètre supérieur à celui du trou 35. Ce plateau peut tourner autour de l'axe vertical 30 grâce à des moyens de roulement en rotation schématisés par les galets 32. Le canal 55 est pourvu à son extrémité d'une tôle dans laquelle il débouche. Celle-ci a la forme d'un disque 33 qui vient obturer sensiblement le trou 35. Tels que la trémie 54 et son canal 55 sont représentés sur la figure la largeur du matelas-primitif produit par l'installation est à son maximum. En faisant tourner l'ensemble, y compris le plateau circulaire 31 autour de l'axe 30, on obtient des largeurs plus ou moins grandes.

Comme on l'a vu, après la rotation de l'ensemble de cardage autour de l'axe 30, il convient d'ajuster la largeur de l'enceinte de réception 10 pour que l'épaisseur du tapis de flocons de fibres en vrac 57 soit constante jusque sur les bords.

Pour cela, il faut modifier la position des deux plaques latérales 36 et 37. On utilise à cette fin le système de parallélogramme représenté figure 8. La plaque 36 est en général verticale, parallèle à la paroi 40. Elle repose sur le sol par des galets non représentés qui sont guidés dans des rainures de telle sorte que la plaque 36 puisse se déplacer dans une direction qui lui est perpendiculaire ainsi qu'à la paroi 40. Des tiges 38 au nombre de quatre à deux niveaux différents sont reliées deux à deux par des tiges telles que 42. Des vérins 44 permettent de déformer le parallélogramme constitué par la tige 42, la paroi qui lui est parallèle et les deux tiges 38. Pendant cette déformation, les extrémités des tiges 38 coulissent dans des logements 39 et la plaque 36 se rapproche ou s'éloigne de la paroi 40 selon le sens dans lequel le vérin 44 agit. Le système précédent est fourni à titre d'exemple, tout système qui permet un déplacement des plaques 36, 37 en général parallèlement à elles-mêmes convient. La position précise de chacune des plaques 36, 37 par rapport à l'axe de la ligne de production est à déterminer empiriquement pour chaque position de l'ensemble de cardage, c'est-à-dire pour chaque valeur de l'angle α (figure 4). Dans une variante de l'invention, on a prévu que les plaques 36, 37 puissent être inclinées autour d'un axe vertical et/ou d'un axe horizontal pour permettre également une concentration des flocons de fibres sur les bords.

Sur la figure 9, on a représenté la forme préférée d'un élément du dispositif de l'invention, il s'agit de l'enceinte de réception 10 et de l'extrémité du canal à section rectangulaire 55. La figure 9 est une vue de dessus du dispositif. Le canal 55 au lieu de se terminer au niveau de la plaque 33 est prolongé sur deux de ses cotés adjacents 61 et 62. Ces cotés se prolongent jusqu'au voisinage du tapis transporteur 14 et forment la paroi arrière de l'enceinte de réception 10 en lieu et place de la paroi fixe 53 de la figure 5. Lorsque l'ensemble supérieur tourne autour de l'axe 30, la paroi 61 vient en 63 et la paroi 62, en 64. Dans cette variante, les parois 36, 37 sont en permanence en appui sur les extrémités libres 65 et 66 des parois 61 et 62. La correction de densité du matelas sur ses bords est obtenue ici en resserrant les extrémités aval des plaques 36 , 37.

Le fonctionnement de l'invention apparaîtra clairement sur des exemples.

### Exemple 1

On désire fabriquer un produit très bon marché, c'est-à-dire comprenant un maximum de fibres recyclées.

Les matelas continus de fibres minérales fabriqués sur une ligne industrielle peuvent contenir une certaine proportion de fibres recyclées provenant en général des chutes ou des fabrications défectueuses. Dans le cas de l'exemple, on disposait d'un matelas de fibres de verre avec une densité de 10 Kg/m³ et une proportion de fibres recyclées de 17 %,

A ce matelas, on a ajouté des fibres non liées provenant elles aussi de chutes de fibres minérales qu'on désirait recycler. Les parts respectives du matelas et des fibres non liées, à l'entrée de la cardeuse, étaient de 72,3 % pour le matelas 1 et de 27,7 % pour les fibres 8.

On a ainsi obtenu un produit reconstitué comportant 40 % de fibres recyclées ce qui permet de garder un coût de production relativement bas tout en gardant des performances peu différentes de celles d'un produit qui serait uniquement fait de fibres neuves.

### Exemple 2

Dans cet exemple, on désire fabriquer un produit destiné après pressage final à constituer le revêtement interne d'un capot d'automobile de largeur 90 cm, l'autre dimension étant 70 cm. Mais la cardeuse dont on dispose possède une largeur utile de 120 cm, on désire cependant produire directement un matelas-primitif 20 d'une largeur exploitable de 90 cm. On fait donc tourner le dispositif de l'invention autour de l'axe 30 d'un angle α tel que :$\text{Sin α =} \frac{\text{90}}{\text{120}}$ soit un angle α = 50° environ.

L'écartement des deux plaques latérales 36 et 37 est adapté pour obtenir une épaisseur constante dans l'enceinte 10.

En ce qui concerne la constitution du matelas-primitif lui-même, elle est ici de 70 % de fibres de verre d'isolation pour 30 % de gros fils de verre textile de grande longueur qui donnent au produit une grande élasticité. Ces fils sont constitués par des chutes provenant de l'atelier d'un transformateur de matières plastiques, grand utilisateur de mats de fibres de verre textile. Ici les autres fibres proviennent toutes du matelas continu de fibres minérales. Comme la proportion de flocons de fibres en vrac est relativement faible, on resserre les plaques 56, 58 de la cheminée de régulation 19 pour obtenir le débit voulu (la vitesse du tapis roulant 26 de l'ouvreuse de balles 23 est ajustée en conséquence pour éviter un trop grand excès de fibres à l'entrée de la cheminée 19). Avec les réglages précédents, on obtient un matelas-primitif qui a une largeur (90 cm) qui fournit le rendement d'exploitation maximum chez le transformateur final qui presse les primitifs unitaires pour produire les panneaux de revêtement des capots d'automobile.

### Exemple 3

Dans le but de réaliser un produit composite final très bon marché, on a utilisé ici comme matière première, un matelas de fibres minérales pour l'isolation constitué pour moitié de fibres recyclées. Ce matelas intervient pour 58 % dans les fibres du produit final. Le reste, les fibres non liées qui constituent 42 % de l'ensemble provient de fibres minérales recyclées. On obtient ainsi un matelas primitif composé à 71 % de fibres minérales recyclées. Un tel produit bénéficie dans ces conditions, d'un coût particulièrement avantageux.

Les exemples précédents montrent que la technique de l'invention permet de fabriquer, dans des conditions industrielles, c'est-à-dire, en particulier reproductibles et bon marché, des produits de nature et de largeur les plus diverses.

## Revendications

1. Procédé de préparation d'un matelas-primitif comportant des flocons de fibres et un liant réactivable ultérieurement, les flocons de fibres étant obtenus par déchiquetage d'un feutre en laine minérale **caractérisé en ce qu'on** ajoute aux flocons de fibres des fibres non liées minérales ou organiques (18), **en ce qu'on** constitue un tapis de flocons de fibres en vrac (57) dans une enceinte de réception (10) par l'action de la seule gravité **et en ce qu'**on varie la largeur du matelas-primitif (20) grâce à la rotation d'un canal distributeur (55) autour d'un axe sensiblement vertical (30).

2. Procédé de préparation d'un matelas-primitif selon la revendication 1 **caractérisé en ce que** l'épaisseur du tapis de flocons en vrac (57) est ajustée sur les bords par le déplacement de plaques latérales (36, 37) de l'enceinte de réception (10).

3. Procédé de préparation d'un matelas-primitif selon la revendication 1 **caractérisé en ce que** les fibres non liées sont traitées successivement par une machine ouvreuse de balles (23) et par une trémie à charge constante (19) avant de subir un traitment de cardage dans une unité de cardage (4).

4. Dispositif pour varier la largeur d'un matelas primitif (20) de flocons de fibres auxquels est ajouté un liant réactivable ultérieurement, comportant une unité de cardage avec une cardeuse (4) à laquelle est fixée une trémie (54) se terminant par un canal distributeur (55), l'ensemble comportant également une enceinte de réception (10) **caractérisé en ce que** le canal distributeur (55) est équipé de moyens de rotation (31, 32, 33) autour d'un axe sensiblement vertical (30).

5. Dispositif selon la revendication 4, **caractérisé en ce que** l'enceinte de réception (10) comporte des plaques latérales (36, 37) avec des moyens de réglage (38, 39, 42, 44) leur permettant de se déplacer latéralement.

6. Dispositif selon la revendication 5, **caractérisé en ce que** l'enceinte de réception (10) est équipée d'une paroi verticale arrière qui est le prolongement de la paroi amont (61, 63) et d'une paroi contiguë (62, 64) du canal à section rectangulaire (55) **et en ce que** les plaques latérales (36, 37) sont en appui sur les arêtes extérieures (65, 66) des parois (61, 62, 63, 64).

7. Dispositif selon la revendication 6, **caractérisé en ce que** l'enceinte de réception (10) est équipée d'un tapis de calandrage (46) dont le plan reste fixe.

## Patentansprüche

1. Verfahren zur Herstellung eines Ausgangsvlieses, bestehend aus Faserbündeln und einem nachträglich reaktivierbaren Bindemittel, wobei die Faserbündel durch Zerkleinerung eines Mineralwollefilzes hergestellt sind, **dadurch gekennzeichnet,** daß man den Faserbündeln ungebundene mineralische oder organische Fasern (18) beimengt, daß man einen ungeordneten Faserflockenteppich (57) in einem Aufnahmebehälter (10) ausschließlich durch die Wirkung der Gravitation bildet und daß man die Breite des Ausgangsvlieses (20) durch die Rotation eines Verteilerkanales (55) um eine im wesentlichen vertikale Achse (30) variiert.

2. Verfahren zur Herstellung eines Ausgangsvlieses nach Anspruch 1, **dadurch gekennzeichnet,** daß die Dicke des ungeordneten Bündelteppichs (57) an den Rändern durch den Versatz seitlicher Platten (36, 37) des Aufnahmebehälters (10) eingestellt ist.

3. Verfahren zur Herstellung eines Ausgangsvlieses nach anspruch 1, **dadurch gekennzeichnet**, daß die nichtgebundenen Fasern sukzessiv durch einen Ballenöffner (23) und durch einen Trichter mit konstanter Ladung (19) behandelt werden, bevor sie einer Kardierungsbehandlung in einer Kardierungseinheit (4) unterzogen werden.

4. Vorrichtung zur Variation der Breite eines Ausgangsvlieses (20) aus Faserflocken, die mit einem nachträglich reaktivierbaren Bindemittel vermischt sind, mit einer Kardierungseinheit einschließlich einer Karde (4), an der ein Trichter (54) befestigt ist, der in einem Verteilerkanal (55) endet, wobei die Anordnung darüber hinaus einen Aufnahmebehälter (10) umfaßt, **dadurch gekennzeichnet**, daß der Verteilerkanal (55) mit Rotationseinrichtungen (31, 32, 33) um eine im wesentlichen vertikale Achse (30) versehen ist.

5. Vorrichtung nach Anspruch 4, **dadurch gekennnzeichnet**, daß der Aufnahmebehälter (10) seitliche Platten (36, 37) mit Einstellvorrichtungen (38, 39, 42, 44) umfaßt, die deren seitlichen Versatz erlauben.

6. Vorrichtung nach Anspruch 5, **dadurch gekennzeichnet,** daß der Aufnahmebehälter (10) mit einer vertikalen Rückwand versehen ist, die eine Verlängerung der oberhalb angeordneten Wand (61, 63) und der angrenzenden Wand (62, 64) des Kanales mit rechteckigem Querschnitt (55) ist, und dadurch, daß die seitlichen Platten (36, 37) sich auf den äußeren Kanten (65, 66) der Wände (61, 62, 63, 64) stützen.

7. Vorrichtung nach Anspruch 6, **dadurch gekennzeichnet**, daß der Aufnahmebehälter (10) mit einem Rollteppich (46) versehen ist, dessen Ebene feststeht.

## Claims

1. A process for preparing an initial mat comprising fibre flakes and a subsequently reactivatable binder, the fibre flakes being obtained by shredding a mineral wool felt, characterized in that non-bound mineral or organic fibres (18) are added to the fibre flakes, in that a carpet of fibre flakes in bulk (57) is formed in a receiving containment (10) solely as a result of the action of gravity, and in that the width of the initial mat (20) is varied as a result of the rotation of a distributor duct (55) about a substantially vertical axis (30).

2. Process for preparing an initial mat according to Claim 1, characterized in that the thickness of the carpet of flakes in bulk (57) is adjusted along the edges as a result of the displacement of lateral plates (36, 37) of the receiving containment (10).

3. Process for preparing an initial mat according to Claim 1, characterized in that the non-bound fibres are treated in succession by a bale opener (23) and by a constant-load hopper (19) before undergoing a carding treatment in a carding unit (4).

4. Apparatus for varying the width of an initial mat (20) of fibre flakes, to which a subsequently reactivatable binder is added, comprising a carding unit with a carder (4), to which is fastened a hopper (54) terminating in a distributor duct (55), the assembly also comprising a receiving containment (10), characterized in that the distributor duct (55) is equipped with means of rotation (31, 32, 33) about a substantially vertical axis (30).

5. Apparatus according to Claim 4, characterized in that the receiving containment (10) comprises lateral plates (36, 37) with adjustment means (38, 39, 42, 44) allowing them to be displaced laterally.

6. Apparatus according to Claim 5, characterized in that the receiving containment (10) is equipped with a rear vertical wall which is the extension of the upstream wall (61, 63) and of a contiguous wall (62, 64) of the duct of rectangular cross-section 55, and in that the lateral plates (36, 37) bear on the outer edges (65, 66) of the walls (61, 62, 63, 64).

7. Apparatus according to Claim 6, characterized in that the receiving containment (10) is equipped with a calendering belt (46), the plane of which remains fixed.
